# EUROPÄISCHE PATENTSCHRIFT

(11) **EP 0 086 011 B1**
(45) Veröffentlichungstag und Bekanntmachung des Hinweises auf die Patenterteilung: **12.11.1986**
(21) Anmeldenummer: 83200127.5
(22) Anmeldetag: 26.01.1983
(51) Int. Cl.: C22F 1/00

(54) **Verfahren zur Erzeugung eines reversiblen Zweiweg-Gedächtniseffektes in einem Bauteil aus einer einen Einwegeffekt zeigenden Legierung**
Process for generating a reversible two-way memory effect in a component made from an alloy showing a one-way effect
Procédé pour la réalisation d'un effet réversible de mémoire à deux voies dans un organe en un alliage exhibant un effet à une voie

(30) Priorität: 05.02.1982 CH 704/82
(43) Veröffentlichungstag der Anmeldung: 17.08.1983
(73) Patentinhaber: BBC Aktiengesellschaft Brown, Boveri & Cie., CH-5401 Baden (CH)
(72) Erfinder: Albrecht, Joachim, Dr., CH-5243 Mülligen (CH); Duerig, Thomas, Dr., CH-5415 Nussbaumen (CH); Weber, Walter, CH-8003 Zürich (CH)

## Beschreibung

Die Erfindung geht aus von einem Verfahren zur Erzeugung eines Zweiweg-Gedächtniseffekts nach der Gattung des Oberbegriffs des Anspruchs 1.

Bei den Gedächtnislegierungen kann man im allgemeinen einem sog. Zweiwegeffekt von einem Einwegeffekt unterscheiden. Während letzterer in der Regel ausgeprägter und bekannter ist (Ni/Ti-Legierungen, β-Messinge) und auch zu zahlreichen Anwendungen geführt hat, ist der Zweiwegeffekt problematitischer und schwieriger zu beherrschen. Doch besteht in der Technik ein allgemeines Bedürfnis nach Bauelementen, welche einen quantitativ genügend grossen Zweiwegeffekt zeigen, um ein weiteres interessantes Anwendungsgebiet zu erschliessen. Meist liegt nun jedoch der Punkt der martensitischen Umwandlung der klassischen Zweiwegeffekt-Legierungen in einem ungünstigen Temperaturbereich. Es gibt jedoch eine Anzahl von Gedächtnislegierungen, vorab die dem β-Messingtyp angehörenden klassischen Cu/AI/Ni- und Cu/AI-Legierungen, deren Umwandlungspunkt günstig liegt, die zwar wohl einen deutlichen Einweg- aber kaum einen namhaften Zweiwegeffekt zeigen.

Als Stand der Technik können u. a. folgende Dokumente angeführt werden :
R. Haynes, Some Observations on Isothermal Transformations of Eutectoid Aluminium Bronzes Below Their Mₛ Temperatures, Journal of the Institute of Metals 1954-55, Vol. 83, Seiten 357-358 ; W. A. Rachinger, A « super-elastic »single Crystal calibration bar, British Journal of Applied Physics, Vol. 9, Juni 1958, Seiten 250-252 ; R. P. Jewett, D.J. Mack. Further Investigation of Copper-Aluminium Alloys in the Temperature Range below the β = a + γ2 Eutectoid, Journal of the Institute of Metals 1963-64, Vol. 92, Seiten 59-61 ; K. Otsuka and K. Shimizu, Memory Effect and Thermoelastic Martensite Transformation in Cu- AI-Ni Alloy, Scripta Mettallurgia, Vol. 4, 1970 Pergamon Press Inc., Seiten 469-472; Kazuhiro Otsuka, Origin of Memory Effect in Cu-AI-Ni Alloy, Japanese Journal of Applied Physics, Vol. 10, No. 5, Mai 1971, Seiten 571-579 ; K. N. Melton, 0. Mercier, Mechanismus und Anwendungen des Formgedächtniseffekts, Material + Technik, 6, 1978, Nr.2, S.59-66. In letzterem finden sich Hinweise auf die Ausbildung eines reversiblen Zweiweg-Gedächtnis-Effektes, u. a. bei Cu-AI-Zn-Einkristallen.

Es besteht ein Bedürfnis nach Bauelementen aus Gedächtnislegierungen des β-Messingtyps, welche bei für gewisse Anwendungen günstig liegender Umwandlungstemperatur einen namhaften Zweiwegeffekt aufweisen.

Der Erfindung liegt die Aufgabe zugrunde, für Bauteile aus einer normalerweise nur einen Einwegeffekt zeigenden Legierungen ein Verfahren anzugeben, um in diesen Bauteilen mindestens im Betriebszustand einen beträchtlichen reversiblen Zweiweg-Gedächtniseffekt zu induzieren.

Diese Aufgabe wird durch die im kennzeichnenden Teil des Anspruchs 1 angegebenen Merkmale gelösgt.

Die Erfindung wird anhand der nachfolgenden, durch eine Figur erläuterten Ausführungsbeispiele beschrieben.

Dabei zeigt die Figur ein nach dem Verfahren arbeitendes Bauteil am Beispiel einer Federkombination.

1 ist ein Rahmen (oder Joch), zwischen dessen parallelen Schenkeln je eine Schraubenfeder 2 aus einer lediglich einen Einwegeffekt zeigenden Gedächtnislegierung und eine gewöhnliche Feder 3 eingebaut ist. Die Federn 2 und 3 sind durch ein bewegliches Element 4 (Anker) miteinander verbunden, dessen Aufgabe darin besteht, seine Bewegung auf eine Anzeigevorrichtung, einen Auslösemechanismus oder ein Kraftübertragungsglied zu übertragen. Die Federn 2 und 3 sowie das Element 4 sind in der Grundstellung, d. h. im vollständig entspannten Zustand gezeichnet. Bei Erwärmung nimmt das bewegliche Element die Stellung 5 ein, um bei darauffolgender Abkühlung wieder in die Stellung 4 zurückzukehren. Dies ist durch entsprechende Pfeile angedeutet.

### Ausführungsbeispiel 1 :

Als Ausgangsmaterial wurde eine kommerziell hergestellte β-Titanlegierung der folgenden Zusammensetzung im gekneteten Zustand verwendet :

Ein geeignetes Werkstück in Stabform wurde zunächst einer Lösungsglühung im β-Mischkristallgebiet bei einer Temperatur von 850 °C während 15 min unterworfen und anschliessend in Wasser abgeschreckt. Aus dem Werkstück wurde durch spanabhebende Bearbeitung ein zylindrischer Probestab von 7 mm Durchmesser und 25 mm Messlänge herausgearbeitet. Dieser Probestab wurde einer Zugbeanspruchung in Längsrichtung unterworfen und derart gereckt, dass er eine totale Dehnung von 3 % aufwies. Die für diese Dehnung erforderliche Belastung wurde dann auf ein Mass reduziert, dass auf den Stabquerschnitt lediglich noch eine Zugspannung von 200 MPa wirksam war. In diesem Zustand wurde der Probestab auf eine Temperatur von 250 °C erwärmt. Dabei konnte eine Zusammenziehung in der Längsrichtung von 0,7 % beobachtet werden, was dem Einweg-Gedächtniseffekt entsprach. Nach darauffolgender Abkühlung auf Raumtemperatur wurde eine Ausdehnung des Probestabs in Längsrichtung um den Betrag von 0,3 % festgestellt, also ein Zweiweg-Gedächtniseffekt. Weitere Temperaturzyklen zwischen Raumtemperatur und 250 °C zeigten vollkommene Wiederholbarkeit der Effekte, was bewies, dass ein reversibler Zweiwegeffekt vorlag.

In einem Vergleichsversuch wurde ein Stab gleicher Abmessungen und gleicher Wärmebehandlung einem identischen Temperaturzyklus jedoch ohne gleichzeitige statische Belastung urterzogen. In diesem Fall konnte keinerlei Zweiwegeffekt beobachtet werden. Damit wurde bewiesen, dass in einem Material, das nach entsprechender thermischer und mechanischer Vorbehandlung nur einen Einwegeffekt zeigt, durch eine zusätzliche überlagerte statische Belastung ein, gemessen am Elastizitätsbereich eines gewöhnlichen Stahls immerhin bemerkenswerter Zweiweg-Gedächtniseffekt erzeugt werden kann.

### Ausführungsbeispiel 11 :

Das Ausgangsmaterial bestand aus einer dem β-Messingtyp angehörenden, nach herkömmlichen pulvermetallurgischen Methoden hergestellter Gedächtnislegierung. Die Zusammensetzung der Legierung war wie folgt :

Die Legierung wurde durch Warmwalzen in ein Band von 2,5 mm Dicke übergeführt. Dann wurden aus diesem Band Probestäbe von quadratischem Querschnitt 2,5 x 2,5 mm und 35 mm Länge herausgeschnitten und während 15 min bei 950 °C lösungsgeglüht und in Wasser abgeschreckt. Die Probestäbe wurden hierauf einer Biegebeanspruchung unterworfen, dergestalt, dass die äussere Faser eine Dehnung von 5 % erlitt. Dann wurde je ein Probestab in ein die Auslenkung (Durchbiegung) bestimmendes Messgerät eingespannt und unter verschiedenen, eine Querkraft in positiver oder negativer Richtung ausübenden mechanischen Belastungen einem Temperaturzyklus zwischen 20 °C und 250 °C unterworfen. Dabei zeigte sich, dass unter der Belastung Null praktisch kein Zweiwegeffekt festgestellt werden konnte. Wurde eine die freie Bewegung des Probestabes hemmende oder unterstützende Belastung aufgebracht, konnte in beiden Fällen ein namhafter Zweiwegeffekt festgestellt werden. Der Effekt erreichte ein Maximum, wenn die Querkraft entgegen der Bewegungsrichtung des Stabes aufgebracht wurde und so gross gewählt wurde, dass sie einer Spannung in der äussersten Faser von 200 MPa entsprach. Die maximal erzielbare Auslenkung entsprach dabei einer reversiblen Dehnung (= Zweiweg-Gedächtniseffekt) von ca. 1,8 %. Wurde die Belastung weiter gesteigert, nahm der Zweiwegeffekt wieder ab.

### Ausführungsbeispiel III :

Probestäbe der gleichen Zusammensetzung und Abmessungen wie in Beispiel II wurden in der gleichen Weise lösungsgeglüht, abgeschreckt und um 5 % verformt. Zusätzlich wurden sie nach der Verformung einer Formstabilisierungsbehandlung bei 300 °C während 30 min unter statischer Last und einer Martensitstabilisierungsbehandlung bei 300 °C während 30 min ohne Last unterworfen. Die nachherige Prüfung gemäss Beispiel 11 zeigte bereits bei der Belastung Null einen namhaften Zweiwegeffekt von ca. 1,5 % (Dehnung), der aber bei einer Spannung von 100 MPa entsprechenden, gegen die Bewegungsrichtung des Stabes gerichteten Belastung auf ca. 2 % gesteigert werden konnte. Wurde das Vorziehen der Belastung umgekehrt, nahm der Zweiwegeffekt beträchtlich ab und betrug bei einer Spannung von -100 MPa weniger als 0,8 %.

### Ausführungsbeispiel IV:

Siehe Figur.

Aus dem Werkstoff gemäss Beispiel II wurde nach konventionellen Methoden ein Draht von 1 mm Durchmesser hergestellt und zu einer Schraubenfeder von 14 mm Windungsdurchmesser gewunden. Diese Feder wurde bei 900 °C während 10 min einer Lösungsglühung unterworfen und in Wasser abgeschreckt. Die Schraubenfeder wurde um ein kritisches Mass verformt, um sie in den für den Gedächtniseffekt notwendigen Zustand zu bringen. In den Rahmen 1 wurden die Schraubenfeder 2 aus der Gedächtnislegierung und eine gewöhnliche Feder 3 koaxial und ohne Vorspannung eingebaut. Als Verbindung von 2 und 3 diente das bewegliche Element 4, welches zur Uebertragung eines Messwertes oder einer Kraft verwendet werden kann. Die einzelnen Teile 2,3 und 4 sind in der Grundstellung gezeichnet. Bei Erwärmung auf ca. 200 °C dehnte sich die Feder 2 aus und drückte die Feder 3 zusammen, welche somit eine variable Gegenkraft auf 2 ausübte. Das bewegliche Element 5 ist in der ausgelenkten Stellung nach der Erwärmung gezeichnet (Bewegungsrichtung : gestrichelter Pfeil). Bei Abkühlung zog sich 2 wieder zusammen und das bewegliche Element kehrte in die Grundstellung entsprechend 4 zurück (Bewegungsrichtung : ausgezogener Pfeil). Dieser Zyklus konnte beliebige Male wiederholt werden, was das Vorhandensein eines reversiblen Zweiwegeffekts in der Gesamtheit des zusammengesetzten Bauteils bewies.

Die Erfindung ist nicht auf die Ausführungsbeispiele beschränkt. Zur Erzeugung eines reversiblen Zweiweg-Gedächtniseffekts in einem zusammengesetzten Bauteil kann prinzipiell ein Bauelement aus jeder Gedächtnislegierung herangezogen werden, welche unter normalen Bedingungen, d. h. bei freier, ungehinderter Bewegungsmöglichkeit lediglich einen Einwegeffekt zeigt. Es muss im Betriebszustand dafür gesorgt werden, dass dem Bauelement eine Kraft aufgedrückt wird, welche eine innere Spannung zur Folge hat, die dem Einwegeffekt entgegenwirkt. Dies kann durch Aufbringen einer äusseren Last in Form eines Gegengewichts, einer Feder etc. erfolgen. Das Bauelement aus Gedächtnislegierung kann die Form eines Zug-, Druck-, Biege-oder Torsionsstabes (auch in Form einer Schraubenfeder) aufweisen. Die aussen aufgedrückte Vorlast kann konstant oder variabel sein je nach dem Zweck der Verwendung des Bauelements.

Als Legierungen kommen hauptsächlich Cu/AI/Ni-, Cu/AI-, Cu/Zn/Al-, TiN- und Ti/Nb- Gedächtnislegierungen in Frage.

Durch das erfindungsgemässe Verfahren wird es möglich, in einem normalerweise keinen oder nur einen unbedeutenden Zweiweg-Gedächtniseffekt aufweisenden Bauteil-auch nachträglich - einen namhaften Zweiwegeffekt zu induzieren. Dadurch wird einer wichtigen Legierungsklasse ein weiteres, praktisch wichtiges Verwendungsgebiet im Relais-, Schalter- und Temperaturausiöserbau erschlossen.

## Patentansprüche

1. Verfahren zur Erzeugung eines reversiblen Zweiweg-Gedächtniseffektes in einem Bauteil bestehend aus einer unter normalen Bedingungen lediglich einen Einwegeffekt zeigenden Gedächtnislegierung des Cu/AI/Ni-, Cu/AI-, Cu/Zn/AI-, TiN-, Ti/Nb-Typs, wobei das Bauteil zunächst einer Lösungsglühung im Temperaturgebiet des β-Mischkristalls mit anschliessendem Abschrecken in Wasser unter Umwandlung in den martensitischen Zustand sowie einer Verformung unterworfen wird, dadurch gekennzeichnet, dass dem Bauteil im Betriebszustand eine, dem Einwegeffekt entgegenwirkende, innere Spannung erzeugende äussere Last in Form eines Zusatzgewichts, einer Feder oder eines sperrenden, die freie Bewegung des Bauteils beim Erwärmen auf eine Temperatur, bei der es vom martensitischen in den austenitischen Zustand zurückkehrt, hemmenden und mit ihm fest verbundenen zusätzlichen Bauelements aufgebracht wird.

2. Verfahren nach Anspruch 1, dadurch gekennzeichnet, dass das Bauteil ein Zugstab ist, welchem eine axiale statische Vorlast in Form eines Gewinchts, das der Bewegungsrichtung des Einwegeffekts entgegenwirkt, aufgedrückt wird.

3. Verfahren nach Anspruch 1, dadurch gekennzeichnet, dass das Bauteil ein Biegestab ist, welchem eine quer zur Längsachse wirkende, der Bewegungsrichtung des Einwegeffekts entgegengesetzte statische Vorlast in Form eines Gewichts oder mittels einer Feder aufgedrückt wird.

4. Verfahren nach Anspruch 1, dadurch gekennzeichet, dass das Bauteil eine Schraubenfeder ist, welcher eine gleichachsig aber der Bewegungsrichtung des Einwegeffekts entgegenwirkende Gegenfeder entgegengeschaltet und dadurch dem Bauteil eine variable Vorlast aufgedrückt wird.

## Claims

1. Method for producing a reversible two-way memory effect in a component consisting of a memory alloy, showing only a one-way effect under normal conditions, of the Cu/Al/Ni, Cu/Al, Cu/Zn/Al, TiN or Ti/Nb type, wherein the component is first subjected to solution-annealing in the temperature region of the ß-mixed crystal with subsequent quenching in water, causing a transformation into the martensitic state, and to deformation, characterized in that an external load counteracting the one-way effect and generating an internal strain is applied to the component in the operating state, the load being in the form of an additional weight, a spring or an additional blocking element which inhibits free movement of the component on heating to the temperature at which it returns from the martensitic into the austenitic state, and which is rigidly joined to the component.

2. Method according to Claim 1, characterized in that the component is a tension rod, onto which an axial static initial load is impressed in the form of a weight which counteracts the direction of movement of the one-way effect.

3. Method according to Claim 1, characterized in that the component is a bending rod, onto which a static initial load, which acts transversely to the longitudinal axis and counteracts the direction of movement of the one-way effect, is impressed in the form of a weight or by means of a spring.

4. Method according to Claim 1, characterized in that the component is a helical spring, which is connected to an opposite counter-spring which is coaxial but counteracts the direction of movement of the one-way effect, so that a variable initial load is impressed onto the component.

## Revendications

1. Procédé pour réaliser un effet de mémoire réversible à deux directions dans un élément de construction consistant en un alliage à mémoire de forme du type Cu/AI/Ni, Cu/AI, Cu/Zn/Al, TiN ou Ti/Nb manifestant dans les conditions normales uniquement un effet à une direction, suivant lequel on soumet l'élément de construction d'abord à un recuit de mise en solution solide dans le domaine de température du cristal mixte p avec une trempe ultérieure à l'eau sous transformation dans l'état martensitique, de même qu'à une déformation, caractérisé en ce qu'on applique sur l'élément de construction dans l'état de service une charge extérieure provoquant une tension interne agissant à l'encontre de l'effet à une direction sous la forme d'un poids supplémentaire, d'un ressort ou d'un élément de construction d'entrave supplémentaire solidarisé avec le premier et limitant le mouvement libre de l'élément de construction lors du chauffage à une température à laquelle il retourne de l'état martensitique à l'état austénitique.

2. Procédé suivant la revendication 1, caractérisé en ce que l'élément de construction est un barreau de traction sur lequel est exercé une charge statique préalable axiale sous la forme d'un poids qui agit à l'encontre du sens du mouvement de l'effet à une direction.

3. Procédé suivant la revendication 1, caractérisé en ce que l'élément de construction est un barreau de flexion sur lequel est exercée une charge statique préalable agissant perpendiculairement à l'axe longitudinal et à l'encontre du sens du mouvement de l'effet à une direction, sous la forme d'un poids ou au moyen d'un ressort.

4. Procédé suivant la revendication 1, caractérisée en ce que l'élément de construction est un ressort hélicoïdal contre lequel est monté un contre-ressort agissant suivant le même axe, mais à l'encontre du sens du mouvement de l'effet à une direction et exerçant ainsi une charge préalable variable sur l'élément de construction.
